# EUROPÄISCHE PATENTSCHRIFT

(11) **EP 0 554 336 B1**
(45) Veröffentlichungstag und Bekanntmachung des Hinweises auf die Patenterteilung: **28.12.1994**
(21) Anmeldenummer: 91919258.3
(22) Anmeldetag: 17.10.1991
(51) Int. Cl.: D21F 1/00

(54) **GEWEBE ZUM EINSATZ ALS PAPIERMASCHINENBESPANNUNG**
TEXTILE FOR USE AS A PAPER MACHINE
TISSU POUR MACHINE A PAPIER

(30) Priorität: 25.10.1990 AT 2160/90
(43) Veröffentlichungstag der Anmeldung: 11.08.1993
(73) Patentinhaber: Hutter & Schrantz AG, A-1232 Wien (AT)
(72) Erfinder: KOVAR, Walter, A-1040 Wien (AT)
(74) Vertreter: Rippel, Andreas, Dipl.-Ing.
(86) Internationale Anmeldenummer: AT9100111
(87) Internationale Veröffentlichungsnummer: WO9208000

(56) Entgegenhaltungen:
- EP-A- 0 097 966
- EP-A- 0 168 718
- EP-A- 0 224 276
- EP-A- 0 245 851
- AT-B- 386 026
- US-A- 4 941 514

## Beschreibung

Die Erfindung bezieht sich auf ein Gewebe zum Einsatz als Papiermaschinenbespannung, mit drei Schußlagen, die durch eine Schar von Kettfäden abgebunden sind, wobei das Einbinden der mittleren Schußlage mit demselben Kettfadensystem erfolgt, das auch die obere und untere Lage abbindet. Ein derartiges Gewebe ist z.B. durch die AT-PS 386.026 der Anmelderin bekannt geworden.

Gewebe für den Einsatz als Papiermaschinenbespannung, bestehend aus Kunststoffmonofilamenten, werden seit mehreren Jahren mit zwei Schußlagen ausgeführt. Es ist damit möglich, die Laufseite so auszubilden, daß der Schußfaden über die Kettfäden vorragt (Schußläufer) und damit als Abriebträger eingesetzt wird. Die mechanische Längsfestigkeit des Gewebes wird dadurch erst gegen Ende der Laufzeit geschwächt, sodaß gegenüber den früheren einlagigen Gewebe- bzw. Siebkonstruktionen längere Laufzeiten erzielt werden.

Die Papierseite kann dabei durch unterschiedliche Bindungen der Kettfäden mit der oberen Lage der Schußfäden den Erfordernissen der Blattbildung angepaßt werden, sodaß eine Längs- oder Querorientierung der das Faservlies unterstützenden Oberfläche entsteht und damit der Blattbildungsvorgang und die Blattabnahme beeinflußt werden kann.

Eine Verbesserung dieser zweilagigen Gewebe konnte durch die Anwendung von dreilagigen Geweben erzielt werden, wobei zwei Gewebelagen mit einem Bindefadensystem, das als "dritte Lage" bezeichnet wird, verbunden werden. Die obere Lage ist ein feines Gewebe, das den Faseraufbau bewirkt, die untere Lage ist relativ grob, mit starken Fadendurchmessern ausgeführt, die den Abriebwiderstand erhöhen. Der Nachteil dieser Konstruktion ist das Auftreten von Scherkräften in der Ebene zwischen den beiden Gewebelagen, die den Bindefaden bei Gewebeverformung stark beanspruchen. Es kommt dabei zu einer "inneren Reibung" im Gewebe, die zum Verschleiß an den Berührungspunkten der Bindefäden mit den Gewebelagen führt. Siebe dieser Konstruktion werden oft durch diesen inneren Verschleiß zerstört, bevor sie an der Laufseite abgeschliffen sind.

Allgemein kann festgestellt werden, daß die Abriebbeständigkeit der Gewebe dann erhöht wird, wenn das Volumen der unteren Schußlage, die mit den Laufelementen der Papiermaschine in Kontakt ist, vergrößert wird. Dies kann durch Erhöhung des Durchmessers und der Flottierungslänge erfolgen. Durch Verdoppelung der Schaftzahl der konventionellen doppellagigen Siebe von 7 oder 8 auf 14 oder 16 kann die Flottierungslänge der unteren Schußfäden erhöht werden. Durch ein Abbinden der Schußfäden dieser Lage mit zwei Kettfäden, die recht nahe aneinanderliegen, kann auch der Durchmesser erhöht werden, wobei ein ausreichendes Durchkrippen dieser verstärkten Schußfäden erreicht wird, sodaß ein Abrieb an den Kettfäden erst nach weitgehendem Abrieb der Schußfäden entsteht.
Diese starken Schußbögen haben allerdings den Nachteil, daß an der Unterseite des Gewebes beim Lauf über die Entwässerungselemente Mikroturbulenzen entstehen, die zu einer dynamischen Entwässerungsmarkierung führen, welche sich vor allem bei höheren Geschwindigkeiten und dünneren Blattgewichten störend bemerkbar macht.

Die Erfindung hat es sich daher zum Ziel gesetzt, ein Gewebe der eingangs genannten Art zu schaffen, bei dem keine störenden Mikroturbulenzen entstehen. Dies wird dadurch erreicht, daß die Schußfäden der mittleren Lage jeweils unter den Schußfäden der oberen Lage mit geraden Nummern, die Schußfäden der unteren Lage unter den Schußfäden der oberen Lage mit den ungeraden Nummern liegen, sodaß die Schußfäden der mittleren Lage in bezug auf die Siebdicke und die Längsrichtung versetzt zu den Schußfäden der unteren Lage angeordnet sind. Durch die erfindungsgemäße Anordnung wird die Wirkung der Mikroturbulenzen des laufseitigen Schußfadens in Richtung nach oben auf die Unterseite des Vlieses gedämpft, aber auch der Wasserdurchtritt gesteuert.

In manchen Fällen ist es ferner notwendig, den Wasserdurchtritt des Gewebes, besonders in der Primärentwässerungszone, zu steuern, um den Aufbau des Primärvlieses, das für die nachfolgende Entwässerung der Suspension maßgebend ist, zu beieinflussen.

Um die Entwässerungsleistung des Gewebes zu steuern und die von der unteren Lage herrührenden Mikroturbulenzen in ihrer Auswirkung auf die Blattbildung zu beeinflussen, liegt nach einem weiteren Merkmal der Erfindung die Größe des Durchmessers der mittleren Schußfadenlage zwischen den Durchmessern der Schußfäden der oberen und unteren Lage.

Um einen langen Bogen für den laufseitigen Abrieb zu erzeugen, sind die Fäden der unteren Lage von jeweils zwei, nur durch einen Kettfaden getrennten Kettfäden abgebunden.

Gegenüber einem Gewebe nach der eingangs genannten Patentschrift wird neben dem Vorteil einer Vermeidung bzw. wesentlichen Verminderung von Mikroturbulenzen erreicht, daß für die Fertigung des Gewebes nur ein Kettbaum benötigt wird, wogegen für die Fertigung des bekannten Gewebes, bei dem zwei verschiedene Gruppen von Kettfäden vorliegen, zwei Kettbäume erforderlich sind. Außerdem liegt bei einem erfindungsgemäßen Gewebe im Vergleich zum bekannten Gewebe in der unteren Lage die doppelte schußfadenzahl mit dem Vorteil des höheren Abriebvolumens. Der Mittelschuß kontrolliert dabei durch Variation des Durchmessers dann entsprechend die Dämpfung der Turbulenzen des Unterschusses.

Bei einem zweckmäßigen Ausführungsbeispiel der Erfindung beträgt die Schaftzahl 14 oder 16 und die Schußfäden der oberen Lage werden durch die Kettfäden im Rythmus 2-1-2 über- und unterlaufen oder die Flottierung der Kette in der oberen Lage reicht über drei Schußfäden, ehe der Faden in das Gewebeinnere zum Abbinden der mittleren und unteren Lage verläuft.

Nachstehend ist die Erfindung an Hand von in den Zeichnungen dargestellten Ausführungsbeispielen näher beschrieben. Dabei zeigen die Fig.1 und Fig.2 in Kett- und in Schußrichtung ein Ausführungsbeispiel und Fig.3 stellt in Kettrichtung ein weiteres Ausführungsbeispiel dar.

### Beispiel 1

Gemäß den Fig.1 und 2 weist ein Gewebe mit 60 Kettfäden/cm in 14-schäftiger Bindung im Durchmesser 0,17 mm in der oberen Schußlage 1 abwechselnd 38 Schußfäden/cm mit einem Durchmesser von 0,16/0,17 mm auf. Der Schußfaden der mittleren Schußlage 2 ist 0,20 mm stark, der Schußfaden der unteren Schußlage 3 0,30 mm; in jeder dieser beiden Lagen sind 19 Fäden/cm angeordnet.

Die Kette K 1 bindet über dem Schußfaden 3₁ der unteren Lage 3 nach der Fig.1 die obere Lage 1 im Rhytmus 2/1/2 ab und verläuft dann im Gewebeinneren, um den Schußfaden 3₅ der unteren Lage 3 unten abzubinden. Dieser Schußfaden 3₅ wird auch vom übernächsten Kettfaden K 3 abgebunden, sodaß nach der Fig.2 ein stark zur Laufseite gerichteter Schußbogen entsteht.

Die Steuerung der Wirkung der Turbulenzen und der Entwässerungsleistung der Siebkonstruktion kann nun durch Veränderung des Durchmessers des Schußfadens der mittleren Lage erfolgen, wobei der anwendbare Durchmesserbereich in diesem Beispiel von 0,17 bis 0,30 mm, also den verwendeten Schußdurchmessern der oberen bzw. unteren Lage liegt.

### Beispiel 2

Ein anderes, in Fig.3 gezeigtes Beispiel in 14-schäftiger Bindung weist ein Gewebe auf, dessen Kettfadenzahl 60/cm und dessen Kettdurchmesser 0,17 mm beträgt. Hier besteht die obere Lage 11 abwechselnd aus Fäden 11_{G} mit Durchmessern 0,18 mm und Fäden 11_{K} mit Durchmessern 0,12 mm, und zwar 42/cm insgesamt. Der Kettfaden K 1 verläuft oberhalb von drei Fäden der oberen Lage 11 im Rapport und geht dann durch die mittlere Lage 12 in das Gewebeinnere, um letzlich die untere Schußlage 13 wie im Beispiel 1 abzubinden. Die Fadendurchmesser der mittleren Schußlage 12 und unteren Schußlage 13 sind gleichgehalten wie im Beispiel 1, die Fadenzahlen betragen je 21/cm.

### Beispiel 3

Bei einem vierzehnschäftigen Gewebe beträgt die Kettfadenzahl 44/cm, der Kettfadendurchmesser 0,23 mm. Die Schußfäden der oberen Lage haben abwechselnd die Durchmesser 0,25/0,27 mm, es sind 24/cm vorhanden.

In der mittleren Lage werden 12 Fäden/cm mit 0,30 mm Durchmesser, in der unteren Lage 12 Fäden/cm mit 0,40 mm eingeschlagen. Das Bindungsbild ist gleich wie bei Beispiel 1.

## Patentansprüche

1. Gewebe zum Einsatz als Papiermaschinenbespannung, mit drei Schußlagen (1,2,3), die durch eine Schar von Kettfäden (K1,K2,K3) abgebunden sind, wobei das Einbinden der mittleren Schußlage (2) mit demselben Kettfadensystem erfolgt, das auch die obere (1) und untere (3) Lage abbindet, **dadurch gekennzeichnet**, daß die Schußfäden der mittleren Lage (2) jeweils unter den Schußfäden (1₁, 1₂...) der oberen Lage (1) mit geraden Nummern, die Schußfäden der unteren Lage (3) unter den Schußfäden (1₁, 1₂...) der oberen Lage (1) mit den ungeraden Nummern liegen, sodaß die Schußfäden der mittleren Lage (2) in bezug auf die Gewebedicke und die Längsrichtung versetzt zu den Schußfäden der unteren Lage (3) angeordnet sind.

2. Gewebe nach Anspruch 1, **dadurch gekennzeichnet**, daß die Größe des Durchmessers der mittleren Schußfadenlage (2) zwischen den Durchmessern der Schußfäden der oberen (1) und unteren Lage (3) liegt, um die Entwässerungsleistung des Gewebes zu steuern und die von der unteren Lage (3) herrührenden Mikroturbulenzen in ihrer Auswirkung auf die Blattbildung zu beeinflussen.

3. Gewebe nach Anspruch 1 oder 2, **dadurch gekennzeichnet**, daß die Schußfäden der unteren Lage (3) von jeweils zwei, nur durch einen Kettfaden (K2) getrennten Kettfäden (K2, K3) abgebunden sind, um einen langen Bogen für den laufseitigen Abrieb zu erzeugen.

4. Gewebe nach einem der Ansprüche 1 bis 3, **dadurch gekennzeichnet**, daß die Schaftzahl 14 oder 16 betragt und die Schußfäden (1₁ , 1₂...) der oberen Lage (1) durch die Kettfäden (K1...) im Rhytmus 2-1-2 über- und unterlaufen werden oder die Flottierung der Kette in der oberen Lage (1) über drei Schußfäden reicht, ehe der Faden in das Siebinnere zum Abbinden der mittleren (2) und unteren Lage (3) verläuft.

## Claims

1. Fabric covering for insertion into a paper machine, with three weft plies (1, 2, 3) bound by one group of warp threads (K1, K2, K3), in which the middle weft ply (2) is bound by the same warp thread system that binds the top (1) and bottom (3) ply, **characterized in that** the weft threads of the middle ply (2) are situated below the even-numbered weft threads (1₁, 1₂, ...) of the top ply (1) while the weft threads of the bottom ply (3) are situated below the odd-numbered weft threads (1₁, 1₂, ...) of the top ply (1), so that the weft threads of the middle ply (2) are displaced, regarding fabric thickness and longitudinal orientation, with respect the weft threads of the bottom ply (3).

2. Fabric according to Claim 1, **characterized in that** the diameter size of the middle weft thread ply (2) is of a dimension between that of the diameters of the weft threads of the top (1) and bottom (3) plies so as to control the dehydrating performance of the fabric and to influence the effect of the micro-turbulences caused by the bottom ply (3) on sheet formation.

3. Fabric according to Claims 1 or 2, **characterized in that** the weft threads of the bottom ply (3) are bound by two warp threads (K2, K3) each, which are separated by only one warp thread (K1) so as to generate a long curve facing the outside of the machine.

4. Fabric according to one of the Claims 1 to 3, **characterized in that** the heald shaft number is 14 or 16, and the warp threads (K1, ...) pass above and below the weft threads (1₁, 1₂, ...) of the top ply (1) with a pattern of 1-2-1, or that the floating of the warp in the top ply (1) spans three weft threads before the thread passes into the inside of the screen in order to bind the middle (2) and bottom (3) plies.

## Revendications

1. Tissu destiné à l'utilisation comme recouvrement pour une machine à papier, avec trois plis de fils de trame (1, 2, 3) liés par un groupe de fils de chaîne (K1, K2, K3), et avec le pli intermédiaire (2) lié par le même système de fils de chaîne qui lie le pli supérieur (1) et le pli inférieur (3), **caracterisé en ce que** les fils de trame du pli intermédiaire (2) sont situés sous les fils de trame pairs (1₁, 1₂, ...) du pli supérieur (1), tandis que les fils de trame du pli inférieur (3) sont situes sous les fils de trame impairs (1₁, 1₂, ...) du pli supérieur (1) de telle façon que les fils de trame du pli intermédiaire (2) sont déplacés à égard des fils de trame du pli inférieur (3) en ce qui concerne l'épaisseur du tissu et la direction longitudinale.

2. Tissu selon Revendication 1, **caracterisé en ce que** le diamètre du pli intermédiaire (2) des fils de trame est dimensionné entre les diamètres des fils de trame du pli supérieur (1) et du pli inférieur (3) pour pouvoir contrôler la capacité de déshydratation du tissu et pour influencer les micro-turbulences causées par le pli inférieur (3) à égard de leur effet pour la formation des feuilles.

3. Tissu selon Revendications 1 ou 2, **caracterisé en ce que** les fils de trame du pli inférieur (3) sont liés par deux fils de chaîne (K2, K3) séparés par un seul fil de chaîne (K2) pour produire une courbe maximale vers l'extérieur de la machine.

4. Tissu selon l'une des Revendications 1 à 3, **caracterisé en ce que** le nombre de lame est 14 ou 16 et que les fils de chaîne (K1 ...) passent au-dessus et au-dessous des fils de trame (1₁, 1₂, ...) du pli supérieur (1) avec un rythme 1-2-1, ou que le flottage de la chaîne comprend trois fils de trame dans le pli supérieur (1) avant que le fil passe à l'intérieur de l'égoutteur pour lier le pli intermédiaire (2) et le pli inférieur (3).
